# EUROPÄISCHE PATENTSCHRIFT

(11) **EP 0 893 182 B1**
(45) Veröffentlichungstag und Bekanntmachung des Hinweises auf die Patenterteilung: **02.05.2002**
(21) Anmeldenummer: 98111215.4
(22) Anmeldetag: 18.06.1998
(51) Int. Cl.: B22D 18/02

(54) **Herstellverfahren für eine Zylinderbüchse einer Brennkraftmaschine**
Production method for a cylinder liner of an internal combustion engine
Procédé pour la fabrication d'une chemise de cylindre d'un moteur à combustion interne

(30) Priorität: 22.07.1997 DE 19731804
(43) Veröffentlichungstag der Anmeldung: 27.01.1999
(73) Patentinhaber: Bayerische Motoren Werke Aktiengesellschaft, 80788 München (DE)
(72) Erfinder: Woltmann, Reinhard, 82194 Gröbenzell (DE)

(56) Entgegenhaltungen:
- EP-B- 0 112 848
- DE-A- 4 434 576
- DE-A- 19 533 529
- DE-C- 633 209
- FR-A- 1 383 823
- GB-A- 2 128 517
- GB-A- 2 241 452
- HEINZ ANSPACH: "Flüssigpressen von Aluminiumlegierungen ....." GIESSEREITECHNIK, Bd. 22, Nr. 8, 1976, Seiten 259-263, XP002079100 Leipzig, DE
- R. F. LYNCH ET AL.: "Flüssigkeitspressen von Kupfer- und Aluminiumlegierungen" GIESSEREI-PRAXIS, Nr. 20, 1976, Seiten 304-314, XP002079101 Berlin, De

## Beschreibung

Die Erfindung betrifft ein Herstellverfahren für einen im wesentlichen hohlzylindrischen Körper, insbesondere für eine Zylinderbüchse einer Brennkraftmaschine, durch Vergießen einer in eine Gießform eingebrachten Metallschmelze unter Zuhilfenahme eines den Innenraum des hohlzylindrischen Körpers bildenden Formkörpers, wobei im wesentlichen die erforderliche Menge von Metallschmelze in die Gießform eingefüllt wird und anschließend ein als Formkörper wirkender Preßstempel derart in die Gießform eingeführt und hierbei in die Metallschmelze eingetaucht wird, daß der Preßstempel die Metallschmelze in einen von der Gießform und dem Preßstempel gebildeten Ringraum verdrängt. Derartige Herstell- oder Gießverfahren sind als Druckgießen oder Preßgießen bekannt und beispielsweise in der FR 1.383.823 A oder der DE 633 209 C beschrieben.

Hier sollen nun Verbesserungen aufgezeigt werden, d.h. zumindest ein zusätzlicher Verfahrensschritt, der eine vorteilhafte Wirkung zeigt (= Aufgabe der Erfindung).
Die Lösung dieser Aufgabe ist dadurch gekennzeichnet, daß die Gießform für das Befüllen mit Metallschmelze im Hinblick auf die Hohlkörper-Längsachse gegenüber der Vertikalen geneigt positioniert und für das Einführen des Preßstempels in die Vertikale geschwenkt wird. Hierdurch sind nämlich, wie im weiteren erläutert wird, zwei Effekte nutzbar, die Inhalt der Unteransprüche 2 und 3 sind. Vorteilhafte Weiterbildungen des Verfahrens sind in den weiteren Unteransprüchen angegeben.

Üblicherweise wird der Preßstempel in Vertikalrichtung verschoben, weshalb die zugehörige Gießform bzw. deren Formhohlraum im bekannten Stand der Technik auch stets vertikal ausgerichtet ist, wie beispielsweise auch die GB 2 128 517 A zeigt. Erfindungsgemäß wird nun jedoch vorgeschlagen, für das Befüllen der Preßform die Gießform im Hinblick auf die Hohlkörper-Längsachse gegenüber der VertikalenNertikalrichtung geneigt zu positionieren. Dann ist es nämlich einfach möglich, vor dem Einführen des Preßstempels - wozu die Gießform dann vertikal ausgerichtet wird - eine sich wie üblich auf der Metallschmelze bildende Oxidhaut zu entfernen. Diese kann - bevor die Gießform danach vertikal ausgerichtet wird - beispielsweise mittels eines geeigneten Abstreifelementes abgezogen werden.

Es ist auch möglich, die Neigung der Gießform für das Befüllen mit Metallschmelze so einzustellen, daß im wesentlich die erforderliche Menge von Metallschmelze einfüllbar ist, ein darüber hinausgehender Mengenanteil jedoch aus der geneigten Gießform überläuft.

Mit dem erfindungsgemäßen Verfahren können auch qualitativ hochwertige Zylinderbüchsen für Brennkraftmaschinen hergestellt werden, da beim sog. Preßgießen im Gießprozeß eine definierte Metallstruktur im Gießprodukt erzeugt werden kann. Dies gilt insbesondere für zum Einsatz kommende Leichtmetall-Legierungen, insbesondere übereutektische Aluminium-Silizium-Legierungen. Die durch Druckgießen oder Preßgießen hergestellten Büchsen weisen eine definierte Metallstruktur auf, und zwar insbesondere an der Büchseninnenseite, welche die Laufbahn für den Kolben der Hubkolben-Brennkraftmaschine bildet, wo dann ein definiertes Gefüge mit abgeschiedenem Primärsilizium in einer gewissen Korngröße vorliegt. Im übrigen ist in der eingangs genannten FR 1.383.823 A bereits die Herstellung von Brennkraftmaschinen-Zylinderbüchsen durch Druckgießen oder Preßgießen erwähnt.

Hier sei nun nochmals erläutert, dass dann beim Gießprozeß der Druck auf die Metallschmelze durch einen Preßstempel aufgebracht wird, der gleichzeitig als Formkörper zur Bildung des Innenraumes des hohlzylindrischen Körpers bzw. der Zylinderbüchse fungiert. Dieser Preßstempel verdrängt die Schmelze in einen Ringraum, der durch den Preßstempel selbst sowie durch die Gießform gebildet wird, d.h. der dann bei voll in die Gießform eingefahrenen Preßstempel zwischen Preßstempel und Gießforrn liegt. Dadurch lassen sich auf besonders elegante Weise hohlzylindrische Körper erzeugen. Wird dabei der Preßstempel in geodätischer Betrachtung von oben nach unten die entsprechend positionierte, im Hinblick auf die Hohlkörper-Längsachse vertikal ausgerichtete Gießform eingeführt, so wird die Metallschmelze, die sich zunächst am unteren Ende bzw. am Boden der Gießform befindet, seitlich des Preßstempels innerhalb der Gießform nach oben verdrängt. Die Gegenkraft für den Preßstempel bildet dann die Schwerkraft der Metallschmelze.

Gleichzeitig wird über den Preßstempel sowie über die Gießform die flüssige, heiße Metallschmelze abgekühlt, was einer definierten Metallstrukturbildung förderlich ist. Ist der Preßstempel zusätzlich temperierbar, d.h. insbesondere kühlbar, so kann beim Vergießen einer übereutektischen Aluminium-Silizium-Legierung durch eine definierte Temperierung eine gewünschte Kristallbildung der Silizium-Primärkörner erzielt werden. Wie bereits erwähnt, ist diese gewünschte Kristallbildung bei Zylinderbüchsen insbesondere an deren Innenseite, d. h. an der Innenseite des hohlzylindrischen Körpers gewünscht, welche beim erfindungsgemäßen Verfahren in direkten Kontakt mit dem Preßstempel kommt.

Weiter erläutert wird die Erfindung anhand eines lediglich prinzipiell dargestellten bevorzugten Ausführungsbeispieles. Figur 1 zeigt eine vereinfacht dargestellte Gießform während des Befüllens mit Metallschmelze, Figur 2 diese Gießform mit darin eingefahrenem Preßstempel, Figur 3 einen anders gestalteten Preßstempel im Schnitt, Figur 4 ein Detail einer weiteren Variante des Preßstempels, sowie Figur 5 die Aufsicht auf ein mehrere Gießformen enthaltendes Formwerkzeug.

Mit der Bezugsziffer 1 ist in Figur 2 ein hohlzylindrischer Körper bezeichnet, der durch das erfindungsgemäße Gießverfahren hergestellt werden kann. Insbesondere kann dieser hohlzylindrische Körper 1 nach einer geringfügigen Weiterverarbeitung als Zylinderbüchse einer Brennkraftmaschine verwendet werden. Wie ersichtlich, besitzt nämlich der in Figur 2 gezeigte hohlzylindrische Körper 1 an seinem oberen Endbereich einen umlaufenden Bund 2 sowie an seinem gegenüberliegenden unteren Endbereich einen Boden 3, der ebenso wie der umlaufende Bund 2 für die Verwendung als Brennkraftmaschinen-Zylinderbüchse nicht benötigt werden, aus verfahrenstechnischen Gründen jedoch beim erfindungsgemäßen Herstellverfahren mit entstehen können.
Soll somit der hohlzylindrische Körper 1 als Brennkraftmaschinen-Zylinderbüchse eingesetzt werden, so ist es erforderlich, diesen Körper 1 längs der mit den Bezugsziffern 4 bezeichneten Trennlinien zu beschneiden, d. h. an diesen Stellen abzusägen. Als Zylinderbüchse verwendet werden kann dann der zwischen diesen beiden Trennlinien 4 liegende Bereich des hohlzylindrischen Körpers 1.

Die Herstellung des hohlzylindrischen Körpers 1 geschieht nun wie folgt: In die in ihrer Gesamtheit mit 10 bezeichnete Gießform wird zunächst eine ausreichende, d. h. im wesentlichen die erforderliche Menge von Metallschmelze 5 eingefüllt. Hierbei ist die Gießform 10 im Hinblick auf die Achse 6 des hohlzylindrischen Körpers 1, welche im folgenden als Hohlkörper-Längsachse bezeichnet wird, gegenüber der Vertikalen geneigt positioniert.

Dies ermöglicht es zum einen, die Metallschmelze 5 aus einem nicht gezeigten Schmelztiegel oder mit einem ebenfalls nicht gezeigten Gießlöffel in einer für den Gießprozeß günstigen Weise sozusagen sanft in die Gießform 10 einlaufen zu lassen. (Die Dosierung der Metallschmelzemenge kann auch durch einen druckbeaufschlagten Schmelzeofen selbst erfolgen).
Zum anderen kann durch die Neigung der Gießform 10 die Menge von eingebrachter Metallschmelze 5 begrenzt werden, derart, daß ein über die erforderliche Menge hinausgehender Mengenanteil aus der geneigten Gießform 10 überläuft.
Femer ist es mit/bei dieser geneigten Position der Gießform 10 möglich, eine Oxidhaut 7, welche sich auf der Oberfläche der Metallschmelze 5 bilden kann, vor den weiteren Verfahrensschritten auf einfache Weise zu entfernen, d. h. mittels eines geeigneten Abstreifelementes abzuziehen. Es ist jedoch auch möglich, eine Bildung dieser Oxidhaut 7 durch Einleiten eines inerten Gases in die Gießform 10 überhaupt zu verhindern.

Im darauf folgenden Verfahrensschritt wird die Gießform 10 im Hinblick auf die Hohlkörper-Längsachse 6 vertikal ausgerichtet, d. h. aus der geneigten Position in die Vertikale verschwenkt, wie dies in Figur 2 dargestellt ist.
Nun wird in geodätischer Betrachtungsweise von oben nach unten ein Preßstempel 20 in den Innenraum der Gießform 10 eingeführt. Von den Abmessungen her sind die Gießform 10 sowie der Preßstempel 20 dabei derart aufeinander abgestimmt, daß sich zwischen den Seitenwänden des Preßstempels 20 und der Gießform 10 ein Ringraum 9 befindet, welcher dem herzustellenden hohlzylindrischen Körper 1 entspricht. Wird nun der Preßstempel 20 gemäß Pfeilrichtung 8 wie beschrieben in die Gießform 10 eingefahren, so taucht dieser Preßstempel 20 in die Metallschmelze 5 ein verdrängt diese dabei in den besagten Ringraum 9, und zwar entgegengerichtet zu der auf die Metallschmelze 5 einwirkenden Schwerkraft. Der Ringraum 9 zwischen der Gießform 10 und dem Preßstempel 20 wird somit mit der Metallschmelze 5 befüllt, wodurch der hohlzylindrische Körper 1 gebildet wird. Wie klar ersichtlich ist, stellt der Preßstempel 20 somit einen Formkörper zur Formung des Innenraumes des hohlzylindrischen Körpers 1 dar.

Wie ersichtlich und wie später noch näher erläutert wird, ist die Gießform 10 zweiteilig oder mehrteilig aufgebaut, wobei zwei Seitenwandabschnitte **15a,** 15b die Außenkontur des hohlzylindrischen Körpers 1 bilden, während eine Bodenplatte 14 die Gießform 10 nach unten hin abschließt und dazu benötigt wird, die Metallschmelze durch den in die Gießform 10 einfahrenden Preßstempel 20 nach oben hin möglichst lamellar umzulenken.

Im oberen Endbereich des von der Gießform 10 sowie dem Preßstempel 20 gebildeten Ringraumes 9 ist ein Zusatzvolumen 12 in der Gießform 10 vorgesehen, welches den bereits eingangs erwähnten umlaufenden Bund 2 des hohlzylindrischen Körpers 1 bildet. Dieses Zusatzvolumen 12 fungiert als Entspannungsraum für die in den Ringraum 9 verdrängte Metallschmelze 5. Nicht gezeigt ist ferner, daß mit Vorsehen entsprechender Freiräume in der Gießform 10 selbstverständlich auch Zylinderbüchsen mit einem Bund hergestellt werden können, wobei dieser Bund dann innerhalb des zwischen den Trennlinien 4 liegenden Bereichs gebildet wird.

Nachdem die derart durch die Gießform 10 sowie den Preßstempel 20 zum hohlzylindrischen Körper 1 geformte Metallschmelze 5 zumindest im wesentlichen vollständig erstarrt ist, kann der Preßstempel 20 gegen Pfeilrichtung 8 aus der Gießform 10 herausgefahren werden. Um hierbei irgendwelche Verformungen des hohlzylindrischen Körpers 1 zu vermeiden und um möglicherweise noch an der Oberfläche des Preßstempels 20 haftende Metallschmelze abzustreifen, ist oberhalb der Gießform 10 ein Abstreifring 11 vorgesehen, an dem der Preßstempel 20 beim Herausziehen an der Gießform 10 entlanggleitet.
Anschließend kann die Gießform 10 entlang einer die Hohlkörper-Längsachse 6 enthaltenen Trennebene 16 (vgl. hierzu Figur 5) geöffnet, d. h. geteilt werden, um den hohlzylindrischen Körper 1 aus der teilbaren Gießform 10 entnehmen zu können.
Soll dieser hohlzylindrische Körper 1 nun als Brennkraftmaschinen-Zylinderbüchse zum Einsatz kommen, so wird anschließend dieser Körper 1 entlang der Trennlinien 4 beschnitten, d. h. die außerhalb des von den Trennlinien 4 begrenzten Bereiches liegenden Endabschnitte des hohlzylindrischen Körpers 1 werden abgesägt.

Wenn als Metallschmelze bspw. eine entsprechend vorbehandelte übereutektische Aluminium-Silizium-Legierung zum Einsatz kommt, so kann durch den beschriebenen Gießprozeß im hohlzylindrischen Körper 1 eine definierte Metallstruktur erzeugt werden, und zwar nicht nur aufgrund des über den Preßstempel 20 auf die Metallschmelze 5 einwirkenden Druckes, sondern auch aufgrund der gezielten Abkühlung der Metallschmelze 5 einerseits im Außenseitenbereich des hohlzylindrischen Körpers 1 durch den Kontakt mit der Gießform 10, und andererseits im Innenseitenbereich des hohlzylindrischen Körpers durch Kontakt mit dem Preßstempel 20. Um diese Temperaturbeeinflussung gewünscht steuern zu können, ist bevorzugt sowohl die Gießform 10 als auch der Preßstempel 20 geeignet temperierbar, wie im folgenden näher erläutert wird.

In der Gießform 10 sind hierzu Hohlräume 13 vorgesehen, in bzw. durch welche ein geeignetes Wärmeträgermittel mit einer geeigneten Temperatur geleitet werden kann. So kann es erforderlich sein, die Gießform 10 beim Einfüllen der Metallschmelze 5 im ersten Verfahrensschritt (vgl. Figur 1) zu beheizen, um eine Vorerstarrung der Metallschmelze 5 zu verhindern. Hat hingegen der Preßstempel 20 die in Figur 2 dargestellte Position erreicht, so kann die Gießform 10 durch das durch die Hohlräume 13 geleitete Wärmeträgermittel/Kühlmittel gekühlt werden, um die gewünschte Erstarrung der Metallschmelze 5 in dem von der Gießform 10 sowie dem Preßstempel 20 gebildeten Ringraum 9 zu steuern.

Auch der Preßstempel 20 kann zu diesem Zwecke kühlbar sein. Wie Figur 3 zeigt, kann hierzu innerhalb des Preßstempels 20 ein Temperierkanal 21 für ein Wärmeträgermedium oder ein Kühlmittel vorgesehen sein, der ausgehend von einem nicht gezeigten (oben liegenden) Zufuhranschluß im wesentlichen auf direktem Wege zur Stirnseite 22 des Preßstempels 20 und von dieser aus wendelförmig nahe der Preßstempel-Außenseite 23 zu einem nicht gezeigten (ebenfalls oben liegenden) Abfuhranschluß zurückverläuft. Die direkte Beaufschlagung der Preßstempel-Stimseite 22 von innen her mit dem Wärmeträgermedium/Kühlmittel gewährleistet in diesem höchstrelevanten Bereich eine besonders intensive Kühlung, während an der Preßstempel-Außenseite 23 die Kühlwirkung wie gewünscht von unten nach oben hin abnimmt.
Im übrigen können sowohl für den Preßstempel 20 als auch für die Gießform 10 flüssige oder gasförmige Wärmeträgermittel/Kühlmittel zum Einsatz kommen.

Soll mit dem erfindungsgemäßen Verfahren - wie bereits erwähnt - eine Zylinderbüchse aus einer übereutektischen Aluminium-Silizium-Legierung gefertigt werden, so kann die Temperierung des Preßstempels 20 insbesondere im Hinblick auf eine gewünschte Kristallbildung der Silizium-Primärkörner erfolgen. Wie dem Fachmann bekannt ist, dürfen die Silizium-Körner dabei nicht zu schnell anwachsen, was durch die gezielte Kühlung, welche einer baldigen Erstarrung der Metallschmelze 5 förderlich ist, verhindert wird.

Figur 3 zeigt weiterhin eine mögliche Gestaltung der Preßstempel-Stirnseite 22, die sich von derjenigen nach Figur 2 unterscheidet. Während bei der Darstellung nach Figur 2 die Preßstempel-Stirnseite 22 eben sowie rechtwinklig zur Preßstempel-Außenseite 23 ausgebildet ist, ist bei der Darstellung nach Figur 3 die Preßstempel-Stirnseite 22 konkav nach innen gewölbt. Hierdurch wird unterhalb der Preßstempel-Stimseite 22 ein Freiraum 25 gebildet, in welchem sich beim Verdrängen der Metallschmelze 5 durch den Preßstempel 20 eine auf der Metallschmelze-Oberfläche befindende Oxidhaut (vgl. Bezugsziffer 7 in Figur 1) sammeln kann. Hierdurch wird somit vermieden, daß Bestandteile dieser Oxidhaut 7 in das Material des eigentlichen, den hohlzylindrischen Körper 1 bildenden Abschnittes (zwischen den beiden Trennlinien 4) gelangen können.

Abweichend von dieser oder der in Figur 2 gezeigten Gestaltung des Preßstempels 2 kann die Preßstempel-Stimseite 22 bei Bedarf auch gegenüber der Hohlkörper-Längsachse 6 geneigt sein, d. h. mit der Preßstempel-Außenseite 23 einen anderen als einen rechten Winkel einschließen.

Noch eine weitere mögliche Formgebung für die Preßstempel-Stirnseite 22 ist in Figur 4 gezeigt, wobei diese konvex gekrümmte Stirnseite 22 einer optimalen Verdrängung der Metallschmelze 5 durch den Preßstempel 20 förderlich ist. Mit dieser Formgebung wird somit die Metallschmelze 5 durch den Preßstempel 20 optimal in den zwischen den Preßstempel 20 und der Gießform 10 liegenden Ringraum 9 verdrängt.

Figur 4 zeigt weiterhin eine Entlüftungsvorrichtung 24 für die Metallschmelze 5, die stirnseitig am Preßstempel 20 vorgesehen ist. Bei dieser Entlüftungsvorrichtung 24 kann es sich um ein luftdurchlässiges Element, beispielsweise aus einem Sinterwerkstoff, handeln, welches in oder an einer geeigneten Durchtrittsöffnung in der Preßstempel-Stirnseite 22 angeordnet ist. Über diese Entlüftungsvorrichtung 24 kann keine Metallschmelze in den Innenraum des Preßstempels 20 eindringen, wohl aber die zwischen dem Preßstempel 20 sowie der Metallschmelze 5 eingeschlossene Luft, so daß Lufteinschlüsse/Lunker in einem erfindungsgemäß gefertigten hohlzylindrischen Körper 1 vermieden werden.

Der Preßstempel 20 selbst kann einteilig oder mehrteilig ausgebildet sein. Sinnvollerweise ist die Preßstempel-Außenseite 23 geringfügig konisch gestaltet, insbesondere um den Preßstempel 20 ausgehend von der in Figur 2 gezeigten Position nach einem zumindest im wesentlichen vollständigen Erstarren der Metallschmelze 5 einfach gegen Pfeilrichtung 8 aus der Gießform 10 herausziehen zu können. Selbstverständlich erhält hierdurch der hohlzylindrische Körper 1 innenseitig auch eine geringfügige Konizität, welche jedoch dazu genutzt werden kann, den hohlzylindrischen Körper 1 mittels einer geeigneten Aufnahme aus der Gießform 10 zu entnehmen und zu einer Weiterverarbeitung zu transportieren, so beispielsweise zu einer Maschine, an welcher die Innenseite des hohlzylindrischen Körpers 1 plan abgedreht wird.

Die Gießform 10 ist sinnvollerweise mehrteilig aufgebaut und besteht neben einer Bodenplatte 14 aus zwei Seitenwandabschnitten 15a, 15b, die bevorzugt in einer die Hohikörper-Längsachse 6 enthaltenden Trennebene 16 (vgl. Figur 5) voneinander trennbar sind, um den hohlzylindrischen Körper 1 nach erfolgtem Abgießen aus der Gießform 10 entnehmen zu können. Die bereits erwähnten Hohlräume 13 für die Führung eines Wärmeträgermittels sind insbesondere in den Seitenwandabschnitten 15a, 15b vorgesehen, können sich jedoch auch in der Bodenplatte 14 befinden. Selbstverständlich kann die Trennebene 16 alternativ auch durch diese Bodenplatte 14 verlaufen.

Die die Außenwand des hohlzylindrischen Körpers 1 formende Innenwand der Gießform 10 bzw. der Seitenwandabschnitte 15a, 15b kann ferner mit nicht gezeigten Formkonturen versehen sein, die sich in die Außenfläche des zu gießenden hohlzylindrischen Körpers 1 einprägen. Diese Formkonturen können beispielsweise als Riffelung ausgebildet sein, um auf der Außenseite des hohlzylindrischen Körpers 1 eine dementsprechende Oberflächenstruktur zu erhalten, welche ein verbessertes späteres Eingießen desselben in ein Gehäuse gewährleistet. Üblicherweise werden nämlich Zylinderbüchsen für Brennkraftmaschinen - und um eine solche kann es sich bei dem hohlzylindrischen Körper 1 handeln - außenseitig mit einer Riffelung versehen, um ein Verdrehen bzw. Wandern dieser bekanntermaßen in ein Brennkraftmaschinen-Kurbelgehäuse eingegossenen Büchsen innerhalb derselben zu verhindern.

Figur 5 zeigt weiterhin, daß in einem mehrere Gießformen 10 enthaltenden Formwerkzeug 17 mehrere hohlzylindrische Körper 1 nebeneinanderliegend hergestellt, d. h. gegossen werden können. Hier ist selbstverständliche für jeden hohlzylindrischen Körper 1 bzw. jede Gießform 10 ein eigener Preßstempel 20 erforderlich. Dabei können die einzelnen hohlzylindrischen Körper 1 voneinander getrennt geformt oder auch zusammenhängen gegossen/gepreßt werden, wobei die Verbindung zwischen den einzelnen Zylinderbüchsen (bzw. hohlzylindrischen Körpern 1) kompakt oder unterbrochen ausgebildet sein kann.

Wie bereits mehrfach erwähnt, kann das beschriebene Herstellverfahren insbesondere für die Herstellung von Zylinderbüchsen von Brennkraftmaschinen zum Einsatz kommen, wenngleich auch andere hohlzylindrische Körper hiermit gefertigt werden können. Der Begriff "hohlzylindrisch" stellt dabei ausdrücklich keine Einschränkung auf rotationssymmetrische Körper dar, sondern die hohlzylindrischen Körper können auch oval oder unrund sein und Außen- und Innenkonturen aufweisen.

Insbesondere jedoch können mit dem beschriebenen Gießverfahren Zylinderbüchsen aus einer übereutektischen Aluminium-Silizium-Legierung hergestellt werden. Bekanntermaßen werden derartig gegossene oder nach dem erfindungsgemäßen Verfahren preß-gegossene Zylinderbüchsen nach Bearbeitung der Zylinderlaufflächen weiterbearbeitet, und zwar wird hierbei das Grundmaterial an den Laufflächen angeätzt oder herausgebürstet. Die primär ausgeschiedenen und durch diese Nachbehandlung freigelegten Siliziumkörner bilden dann eine extrem harte und verschleißfeste Lauffläche für die Kolben der Brennkraftmaschine. Eine Grundvoraussetzung hierfür ist selbstverständlich, daß in den Zylinderbüchsen bzw. im hohlzylindrischen Körper 1 eine definierte Metallstruktur vorliegt, welche durch das Gießen und einem nachfolgenden Pressen der Metallschmelze 5 entsprechend dem beschriebenen Verfahren insbesondere durch gezielte Temperatureinwirkung erzeugbar ist. Die so hergestellten Zylinderlaufbüchsen können dann zum Eingießen in allen Gießverfahren verwendet und in jedes Brennkraftmaschinen-Kurbelgehäuse eingegossen werden, wobei für dieses Kurbelgehäuse, also den eigentlichen Gußkörper, eine gut vergieß- und bearbeitbare und damit preiswerte Aluminium- oder Magnesium-Legierung verwendet werden kann.

Was nun die Herstellung einer Zylinderbüchse als hohlzylindrischen Körper 1 betrifft, so können zur Erzeugung der gewünschten Gefügestruktur in der erstarrten Metallschmelze 5 Temperaturgradienten im Bereich von 1 bis 300 Kelvin zwischen der Gießform 10 sowie dem Preßstempel 20 realisiert werden. Die Preßdrücke des in die Gießform 10 einfahrenden Preßstempels 20 können dabei im Bereich von 0,1 bar bis 2000 bar liegen. Dabei kann der Preßstempel 20 mit einem linearen oder variablen Geschwindigkeitsaufbau gemäß Pfeilrichtung 8 in die Gießform 10 eingefahren werden. Die Endlagenbegrenzung für die Bewegung des Preßstempels 20 kann druckgesteuert oder wegabhängig sein. Im übrigen kann auch der Druckaufbau, der durch den Preßstempel 20 auf die Metallschmelze 5 übertragen wird, sowie die Temperaturführung des Preßstempels 20 und/oder der Gießform 10 während jedes Arbeitstaktes variabel gestaltet sein, beispielsweise in Abhängigkeit vom Weg bzw. der Position des Preßstempels 20 oder auch von der Position der Gießform 10.

Letztere kann wie bereits erwähnt verschwenkbar sein, um die Metallschmelze 5 - wie in Figur 1 gezeigt - einbringen zu können und andererseits den Preßstempel 20 - wie in Figur 2 gezeigt - in geodätischer Richtung von oben nach unten in die Gießform 10 einführen zu können. Darüber hinaus kann es empfehlenswert sein, die Gießform 10 in weitere Lagen drehen, kippen oder verfahren zu können, so beispielsweise nach dem Befüllen gemäß Figur 1 zu einem anderen Arbeitsplatz hin, an welchem dann der Preßstempel 20 gemäß Figur 2 in die Gießform eingefahren werden kann. An diesem Arbeitsplatz ist selbstverständlich eine geeignete Vorrichtung erforderlich, die es ermöglicht, den Preßstempel 20 möglichst maß- und druckgenau in die Gießform 10 einzufahren.

Mit dem erfindungsgemäßen Verfahren können hohlzylindrische Körper 1 und insbesondere Zylinderbüchsen individuell und preiswert hergestellt werden. Diese hohlzylindrischen Körper 1 (insbesondere Zylinderbüchsen) können in ihrer Kristallstruktur individuell auf den späteren Einsatzzweck abgestimmt werden, ohne das gesamte Gußteil legierungsmäßig zu beeinflussen. Selbstverständlich können verschiedene verschleißfeste Leichtmetall-Legierungen verwendet werden, wobei nicht nur eine gleichmäßige Gefügestruktur über dem gesamten hohlzylindrischen Körper 1 erzeugt werden kann, sondern durch eine entsprechende Temperierung bzw. Temperaturführung auch eine individuelle Gefügestruktur in verschiedenen Zonen des hohlzylindrischen Körpers 1 bzw. der Zylinderbüchse erhalten werden kann. Selbstverständlich können eine Vielzahl weiterer Details auch abweichend vom gezeigten Ausführungsbeispiel gestaltet sein, ohne den Inhalt der Patentansprüche zu verlassen.

## Patentansprüche

1. Herstellverfahren für einen im wesentlichen hohlzylindrischen Körper (1), insbesondere für eine Zylinderbüchse einer Brennkraftmaschine, durch Vergießen einer in eine Gießform (10) eingebrachten Metallschmelze (5) unter Zuhilfenahme eines den Innenraum des hohlzylindrischen Körpers (1) bildenden Formkörpers, wobei im wesentlichen die erforderliche Menge von Metallschmelze (5) in die Gießform (10) eingefüllt wird und anschließend ein als Formkörper wirkender Preßstempel (20) derart in die Gießform (10) eingeführt und hierbei in die Metallschmelze (5) eingetaucht wird, daß der Preßstempel (20) die Metallschmelze (5) in einen von der Gießform (10) und dem Preßstempel (20) gebildeten Ringraum (9) verdrängt,
**dadurch gekennzeichnet, daß** die Gießform (10) für das Befüllen mit Metallschmelze (5) im Hinblick auf die Hohlkörper-Längsachse (6) gegenüber der Vertikalen geneigt positioniert und für das Einführen des Preßstempels (20) in die Vertikale geschwenkt wird,

2. Verfahren nach Anspruch 1,
**dadurch gekennzeichnet, daß** vor dem Schwenken der Gießform (10) in die Vertikale die auf der Metallschmelze (5) befindliche Oxidhaut (7) entfernt wird.

3. Verfahren nach Anspruch 1 oder 2,
**dadurch gekennzeichnet, dass** die Neigung der Gießform (10) für das Befüllen mit Metallschmelze (5) so eingestellt wird, daß im wesentlichen die erforderliche Menge von Metallschmelze (5) einfüllbar ist, ein darüber hinausgehender Mengenanteil jedoch aus der geneigten Gießform (10) überläuft.

4. Verfahren nach einem der vorangegangenen Ansprüche zur Herstellung einer Zylinderbüchse aus einer übereutektischen Aluminium-Silizium-Legierung,
**dadurch gekennzeichnet, daß** nach Einführen des Preßstempels (20) die Gießform (10) und/oder der Preßstempel (20) gekühlt wird, um eine gewünschte Erstarrung der Metallschmelze (5) im Ringraum (9) zu steuern, so daß eine gewünschte Kristallbildung der Silizium-Primärkömer erfolgt.

5. Verfahren nach einem der vorangegangenen Ansprüche,
**dadurch gekennzeichnet, daß** nach zumindest im wesentlichen vollständiger Erstarrung der Metallschmelze (5) der Preßstempel (20) aus der Gießform (10) herausgeführt, danach der gegossene hohlzylindrische Körper (1) aus der teilbaren Gießform (10) entnommen und danach an zumindest einer seiner Stirnseiten beschnitten wird.

6. Verfahren nach einem der vorangegangenen Ansprüche,
**dadurch gekennzeichnet, daß** ein Preßstempel (20) verwendet wird, innerhalb dessen ein Temperierkanal (21) für ein Wärmeträgermedium oder Kühlmittel vorgesehen ist, der ausgehend von einem Zufuhranschluß im wesentlichen auf direktem Weg zur Stimseite (22) und von dieser aus wendeiförmig nahe der Preßstempel-Außenseite (23) zu einem Abfuhranschluß verläuft.

7. Verfahren nach einem der vorangegangenen Ansprüche,
**dadurch gekennzeichnet, daß** eine Gießform verwendet wird, in deren oberen Endbereich im von der Gießform (10) sowie dem Preßstempel (20) gebildeten Ringraum ein als Entspannungsraum fungierendes Zusatzvolumen (12), in welches Metallschmelze (5) verdrängt werden kann, vorgesehen ist.

8. Verfahren nach einem der vorangegangenen Ansprüche,
**dadurch gekennzeichnet, daß** ein Abstreifring (11) vorgesehen ist, an dem der Preßstempel (20) beim Herausziehen aus der Gießform (10) entlanggleitet.

9. Verfahren nach einem der vorangegangenen Ansprüche,
**dadurch gekennzeichnet, daß** ein Preßstempel (20) mit einer stirnseitig vorgesehenen Entlüftungsvorrichtung (24) für die Metallschmelze (5) verwendet wird.

10. Verfahren nach einem der vorangegangenen Ansprüche,
**dadurch gekennzeichnet, daß** mehrere hohlzylindrische Körper (1) nebeneinander hergestellt werden, wozu in einem Formwerkzeug (17) nebeneinanderliegend mehrere Gießformen (10) zur gleichzeitigen Herstellung mehrerer hohlzylindrischer Körper (1) unter Einsatz mehrerer Preßstempel (20) vorgesehen sind.

11. Verfahren nach einem der vorangegangenen Ansprüche,
**dadurch gekennzeichnet, daß** mittels einer geeignet gestalteten Gießform-Innenwand in die Außenfläche des zu gießenden hohlzylindrischen Körpers (1) Formkonturen eingeprägt werden.

## Claims

1. A manufacturing process for an essentially hollow cylindrical body (1), especially for a cylinder sleeve of an internal combustion engine, by casting a metallic melt (5) in a casting mould (10) with the assistance of a moulding body forming the inner space of the hollow cylindrical body (1), whereby essentially the required amount of metallic melt (5) is filled into the mould (10) and then a force plug (20) acting as a moulding body is introduced into the casting mould (10) and hereby sunk into the metallic melt (5) such that the force plug (20) compresses the metallic melt (5) into an annular space (9) formed by the casting mould (10) and the force plug (20),
**characterised in that** the casting mould (10) is positioned inclined from the longitudinal axis (6) of the hollow body to be filled with metallic melt (5) and is pivoted into the vertical for the introduction of the force plug (20).

2. A process according to Claim 1,
**characterised in that** any oxide skin (7) present on the metallic melt (5) is removed before the casting mould (10) is pivoted into the vertical.

3. A process according to Claim 1 or Claim 2,
**characterised in that** the inclination of the casting mould (10) for filling with metallic melt (5) is adjusted such that the required quantity of metallic melt (5) can be filled, any excessive quantity however overflows from the inclined casting mould (10).

4. A process according to one of the foregoing claims for the production of a cylinder liner from a hyper-eutectic aluminium-silicon alloy,
**characterised in that** following the introduction of the force plug (20), the casting mould (10) and/or the force plug (20) is cooled, so as to control the desired solidification of the metallic melt (5) in the annular space (9), so that a desired formation of crystals of the silicon primary grains occurs.

5. A process according to one of the foregoing claims,
**characterised in that** following at least essentially complete solidification of the metallic melt (5) the force plug (20) is drawn out from the casting mould (10), after which the cast hollow cylindrical body (1) is removed from the divisible casting mould (10) and thereafter at least one of its ends is cut off.

6. A process according to one of the foregoing claims,
**characterised in that** a force plug (20) is used, in which a tempering channel (21) for a heat conducting medium is provided, which starting from a feed connection runs essentially in a direct path to the front end (22) and from there onwards in a spiral close to the force plug outer side (23) to a take-off connection.

7. A process according to one of the foregoing claims,
**characterised in that** a casting mould is used in whose upper end region in the annular space formed by the casting mould (10) and the force plug (20) an additional volume (12) functioning as a relieving space is provided into which metallic melt (5) can be forced.

8. A process according to one of the foregoing claims,
**characterised in that** a scraper ring (11) is provided against which the force plug (20) slides on being drawn out from the casting mould (10).

9. A process according to one of the foregoing claims,
**characterised in that** a force plug (20) is used which has a ventilation arrangement (24) for the metallic melt (5) provided at its end.

10. A process according to one of the foregoing claims,
**characterised in that** several hollow cylindrical bodies (1) are produced alongside each other, for which several casting moulds (10) are provided in a forming tool (17) for the simultaneous production of several hollow cylindrical bodies (1) with the application of several force plugs (20).

11. A process according to one of the foregoing claims,
**characterised in that**, by means of a suitably formed casting mould inner wall, form contours are impressed in the outer surface of the hollow cylindrical body (1) to be moulded.

## Revendications

1. Procédé de fabrication d'un corps (1) essentiellement cylindrique creux, notamment d'une chemise de cylindre d'un moteur à combustion interne, par coulée d'un métal fondu (5) dans un moule de coulée (10) assisté par un corps de moulage formant le volume interne du corps cylindrique creux (1), selon lequel on verse dans le moule de coulée (10) sensiblement la quantité nécessaire de métal fondu (5) puis on introduit dans le moule (10) un fouloir de presse (20) jouant le rôle de corps de moulage qui s'enfonce dans le métal fondu (5) de manière à refouler celui-ci dans l'espace annulaire (9) formé par le moule (10) et le fouloir (20),
**caractérisé en ce que**
le moule de coulée (10) pour recevoir le métal fondu (5) est positionné de manière que l'axe longitudinal (6) du corps creux soit incliné par rapport à la verticale et, pour l'introduction du fouloir de presse (20) il est basculé à la verticale.

2. Procédé de fabrication d'un corps selon la revendication 1,
**caractérisé en ce qu'**
avant le basculement à la verticale du moule de coulée (10) on retire la peau d'oxyde (7) se trouvant à la surface du métal fondu (5).

3. Procédé de fabrication d'un corps selon la revendication 1 ou 2,
**caractérisé en ce que**
l'inclinaison du moule de coulée (10) pour recevoir le métal fondu (5) est réglée de manière à pouvoir accueillir la quantité nécessaire de métal fondu (5), la quantité en excès se déversant du moule (10).

4. Procédé selon l'une des revendications précédentes, pour fabriquer une chemise de cylindre en un alliage hypereutectique d'aluminium et de silicium,
**caractérisé en ce qu'**
après l'introduction du fouloir de presse (20), le moule de coulée (10) et/ou le fouloir (20) est refroidi, afin de commander la solidification du métal fondu (5) dans l'espace annulaire (9) et de manière à obtenir la cristallisation désirée des grains primaires de silicium.

5. Procédé selon l'une des revendications précédentes,
**caractérisé en ce qu'**
après solidification au moins presque totale du métal fondu (5) le fouloir de presse (20) est retiré du moule de coulée (10), le corps cylindrique creux (1) coulé est extrait du moule (10) et coupé ensuite le long d' au moins une de ses faces frontales.

6. Procédé selon l'une des revendications précédentes,
**caractérisé en ce qu'**
on utilise un fouloir de presse (20) comportant un canal (21) de régulation de température dans lequel circule un agent caloporteur ou un agent réfrigérant, ce canal partant d'un raccord d'amenée pour aller essentiellement directement à la face frontale (22) du fouloir et, à partir de celle-ci, venir rejoindre un raccord de sortie en décrivant des spires proches de la face externe (23) du fouloir.

7. Procédé selon l'une des revendications précédentes,
**caractérisé en ce qu'**
on utilise un moule de coulée qui présente vers son extrémité supérieure, dans l'espace annulaire formé par le moule de coulée (10) et par le fouloir de presse (20) un volume supplémentaire (12) jouant le rôle d'espace de détente dans lequel le métal fondu (5) peut être refoulé.

8. Procédé selon l'une des revendications précédentes,
**caractérisé en ce qu'**
il est prévu un anneau racleur (11) le long duquel coulisse le fouloir de presse (20) quand on le retire du moule de coulée (10).

9. Procédé selon l'une des revendications précédentes,
**caractérisé en ce qu'**
on utilise un fouloir de presse (20) équipé frontalement d'un dispositif (24) de dégazage du métal fondu (5).

10. Procédé selon l'une des revendications précédentes,
**caractérisé en ce que**
plusieurs corps cylindriques creux (1) sont fabriqués côte à côte, plusieurs moules de coulée (10) étant montés côte à côte dans un outil de moulage (17), afin de fabriquer en même temps plusieurs corps cylindriques creux (1) en utilisant plusieurs fouloirs de presse (20).

11. Procédé selon l'une des revendications précédentes,
**caractérisé en ce qu'**
au moyen d'une paroi interne du moule de coulée présentant une configuration appropriée, on réalise sur la face externe du corps cylindrique creux (1) à couler, l'empreinte des contours du moule.
